# EUROPÄISCHE PATENTSCHRIFT

(11) **EP 0 314 981 B1**
(45) Veröffentlichungstag und Bekanntmachung des Hinweises auf die Patenterteilung: **18.09.1991**
(21) Anmeldenummer: 88117417.1
(22) Anmeldetag: 19.10.1988
(51) Int. Cl.: C22C 1/02, H01H 1/02

(54) **Verfahren zur Herstellung von Schmelzwerkstoffen aus Kupfer, Chrom und wenigstens einer leichtverdampflichen Komponente sowie Abschmelzelektrode zur Verwendung bei einem derartigen Verfahren**
Process for production of smelting material containing copper, chromium and at least one volatile component and consumable electrode for use in such a process
Procédé de fabrication de matériau à fondre contenant du cuivre, du chrome et au moins un composant volatil et électrode consommable utilisée dans ce procédé

(30) Priorität: 02.11.1987 DE 3737135
(43) Veröffentlichungstag der Anmeldung: 10.05.1989
(73) Patentinhaber: SIEMENS AKTIENGESELLSCHAFT, 80333 München (DE)
(72) Erfinder: Moser, Thomas, D-8563 Schnaittach (DE); Grosse, Joachim, Dipl.-Phys., D-8520 Erlangen (DE); Kippenberg, Horst, Dr., D-8522 Herzogenaurach (DE); Hess, Rüdiger, Dr., D-1000 Berlin 28 (DE); Müller, Reiner, Dr., D-8521 Steinbach (DE); Prölss, Norbert, D-8501 Wendelstein (DE)

(56) Entgegenhaltungen:
- EP-A- 0 073 585
- EP-A- 0 115 292
- EP-A- 0 172 411
- DE-A- 3 344 684
- US-A- 3 596 027
- US-A- 4 088 475
- IEEE TRANSACTIONS ON PLASMA SCIENCE, Band PS-11, Nr. 3, September 1983, Seiten 223-232, IEEE, New York, US; F.J. ZANNER et al.: "Behavior of sustained high-current arcs on molten alloy electrodes during vacuum consumable arc remelting"

## Beschreibung

Die Erfindung bezieht sich auf ein Verfahren zur Herstellung von Schmelzwerkstoffen aus Kupfer (Cu), Chrom (Cr) und wenigstens einer leichtverdampflichen Komponente, wobei ein Lichtbogenschmelzverfahren angewandt wird, bei dem das von einer Abschmelzelektrode vorgegebener Summenzusammensetzung abschmelzende Elektrodenmaterial in einer wassergekühlten Kokille zwecks Abkühlung ohne makroskopische Entmischung von Kupfer und Chrom aufgefangen wird. Daneben bezieht sich die Erfindung auch auf eine Abschmelzelektrode zur Verwendung bei diesem Verfahren, die aus Kupfer (Cu) und Chrom (Cr) sowie Tellur (Te) und/oder Selen (Se) und/oder Antimon (Sb) als leicht verdampfliche Komponente mit vorgegebener Summenzusammensetzung aller Komponenten besteht.

Ein Verfahren der eingangs genannten Art ist aus der EP-B-0115292 bekannt. Nach einem derartigen Verfahren hergestellte Werkstoffe waren zunächst zur Verwendung als Kontaktwerkstoffe für Vakuum-Mittelspannungsleistungsschalter mit Ausschaltströmen oberhalb 10 kA vorgesehen. Aus der EP-A-0172411 ist es darüberhinaus bekannt, einen solchen Werkstoff auch als Kontaktwerkstoff für Vakuumschütze vorzusehen, wobei der Werkstoff zur Herabsetzung der Schweißkraft Zusätze wenigstens eines der Metalle Tellur (Te), Antimon (Sb), Wismut (Bi) und/oder Zinn (Sn) sowie deren Legierungen aufweisen kann. Das Einbringen der Zusätze erfolgt dabei durch nachträgliches Einlegieren oder Eindiffundieren in die nach dem bekannten Verfahren gefertigten Kontaktstücke, was vergleichsweise langwierig und aufwendig ist.

Speziell Tellur und/oder Selen und/oder Antimon oder auch Wismut haben sich als Zusatzkomponenten für Kupfer-Chrom-Kontaktwerkstoffe zur Schweißkraftsenkung als geeignet erwiesen. Die genannten Elemente zeichnen sich jedoch durch einen hohen Dampfdruck aus, so daß Zusätze dieser Elemente beim Lichtbogenschmelzen leicht verdampfen. Dementsprechend hat sich gezeigt, daß das unmittelbare Einlegieren dieser Zusätze beim Lichtbogenschmelzen von Kupfer-Chrom nicht möglich ist, da die Zusätze ― insbesondere wenn sie als feinteiliges Pulver der Elektrode zugemischt werden ― aufgrund ihres hohen Dampfdruckes unter der Lichtbogeneinwirkung verdampfen und zur Porenbildung im Schmelzblock führen. Tellur oder Selen oder Antimon bilden mit Kupfer intermetallische Verbindungen, deren Dampfdruck und damit Verdampfungsneigung ― wie Messungen gezeigt haben ― gegenüber den reinen Komponenten Tellur und Selen oder Antimon herabgesetzt ist. Es tritt jedoch auch dann Porenbildung auf, wenn die Zusätze nicht als elementares Tellur oder Selen oder Antimon, sondern als intermetallische Verbindungen Cu₂Te oder Cu₂Se oder Cu₃Sb in Pulverform zugemischt werden. Dies ist auf die Gasbeladung der feinteiligen Cu₂Te- bzw. Cu₂Se- bzw. Cu₃Sb-Pulver zurückzuführen. Ein feinteiliges Pulver wird bisher aber für eine homogene Verteilung als zwingend notwendig erachtet.

Da das unmittelbare Einlegieren von Tellur bzw. Selen bzw. Antimon oder deren intermetallischer Cu-Verbindungen beim Schmelzprozess in der beschriebenen Weise nicht möglich ist, wurde bisher entsprechend der EP-A-0172411 speziell Tellur im Anschluß an das Lichtbogenschmelzen und gegebenenfalls nach einer entsprechenden Formgebung der CuCr-Rohlinge durch beispielsweise Fließpressen in einem separatem Fertigungsschritt eingebracht. Dabei wird ein zusätzlicher Verfahrensschritt in Kauf genommen, der das Herstellungsverfahren verteuert.

Aufgabe der Erfindung ist es demgegenüber, das Verfahren der eingangs genannten Art so zu verbessern, daß eine leichtverdampfliche Komponente direkt beim Schmelzprozeß in den Werkstoff eingebracht werden kann. Dazu sollen geeignete Abschmelzelektroden angegeben werden, die im Rahmen eines Lichtbogenschmelzverfahrens verwendet werden können.

Die Aufgabe ist erfindungsgemäß dadurch gelöst, daß zum Erschmelzen des Werkstoffes mit der leichtverdampflichen Komponente eine solche Abschmelzelektrode verwendet wird, die teilweise aus einer festen Legierung von Kupfer mit der leichtverdampflichen Komponente besteht, wobei die Konzentration der leichtverdampflichen Komponente in der Legierung höher ist als in der Summenzusammensetzung des Schmelzwerkstoffes, und daß beim Erschmelzen die leichtverdampfliche Komponente im Schmelzwerkstoff gebunden bleibt. Bei einer Abschmelzelektrode zur Verwendung bei diesem Verfahren, die aus Kupfer und Chrom sowie Tellur und/oder Selen und/oder Antimon besteht, ist die leichtverdampfliche Komponente zumindest zum Teil als intermetallische Verbindung im Kupfer legiert, wobei die Kupfer-Tellur- bzw. Kupfer-Selen- bzw. Kupfer-Antimon-Legierung im Elektrodenaufbau als Massivteil vorliegt.

Die Erfindung ermöglicht das Einbringen von leichtverdampflichen Zusätzen in lichtbogengeschmolzene Kupfer-Chrom-Legierungen direkt beim Schmelzprozess und damit die Herstellung porenfreier CuCrTe- bzw. CuCrSe- bzw. CuCrSb-Schmelzblöcke, sofern die entsprechend aufgebauten Abschmelzelektroden verwendet werden. Für das Einbringen von insbesondere Tellur beim Schmelzprozeß werden nunmehr alle zur Porenbildung führenden Effekte vermieden. Beispielsweise können in eine Rohrelektrode massive Stangen einer CuTe-Legierung wie etwa CuTe0,6 eingebracht werden, die dann mit CuCr-Pulver umhüllt werden.

Es wurde festgestellt, daß der Dampfdruck von beispielsweise massivem CuTe0,6 wesentlich niedriger ist als der von reinem Tellur bzw. Kupfertellurid. Dadurch findet beim Umschmelzen kein Verdampfen der Te-Komponente statt, wodurch das Tellur im Schmelzwerkstoff gebunden bleibt. Auch die Gasbeladung von tellurhaltigem Pulver entfällt beim erfindungsgemäßen Herstellungsverfahren. Es wird somit erreicht, daß erstmalig porenfreie lichtbogengeschmolzene CuCrTe- oder CuCrSe- oder CuCrSb- sowie auch CuCrTeSe- oder CuCrTeSb-Werkstoffe ohne zusätzliche Fertigungsschritte hergestellt werden können.

Weitere Einzelheiten und Vorteile der Erfindung ergeben sich aus der nachfolgenden Figurenbeschreibung von Ausführungsbeispielen anhand der Zeichnung in Verbindung mit den Patentansprüchen.
Es zeigen Fig. 1 und 2 zwei Beispiele für eine Abschmelzelektrode erster Art im Querschnitt,
Fig. 3 eine andere Abschmelzelektrode im Längsschnitt und
Fig. 4 eine weitere Abschmelzelektrode im Querschnitt.

Die Figuren sind etwa im Maßstab 1: 2 gezeichnet, so daß die jeweiligen Größenverhältnisse vergleichbar sind. Identische Teile haben die gleichen Bezugszeichen, wobei die Figuren teilweise zusammen beschrieben werden.

In den Fig. 1 bis 3 kennzeichnet 1 ein Kupfer-Rohr mit den Querschnittsabmessungen von beispielsweise 70 × 2 mm. Für das Kupferrohr 1 kann zum Beispiel OFHC (oxigen free high conductive)- bzw. SF (sauerstoffrei)-Material verwendet werden. Bezugszeichen 2 bedeutet eine CuCr-Pulvermischung in gasarmer Qualität vorgegebener Teilchengrößenverteilung.

In Fig. 1 sind in die Pulvermischung 2 aus CuCr drei Massivstangen 3 bis 5 mit Durchmesser von 10 mm aus einer Legierung aus beispielsweise CuTe0,6 eingebettet. Dieser Werkstoff ist gemäß DIN 17666 unter der Werkstoffnummer 2.1546 mit einem Tellurgehalt von 0,4 bis 0,7 m-% bekannt. Ganz entsprechend sind in Fig. 2 neun Stangen 3 bis 11 mit Durchmesser von 10 mm aus einer Legierung aus beispielsweise CuTe0,6 in der CuCr-Pulvermischung 2 eingebettet.

Es hat sich gezeigt, daß bei der in Fig. 1 oder Fig. 2 vorgegebenen Geometrie des Kupferrohres die Anzahl der Stangen zweckmäßigerweise zwischen einer und zehn variiert werden kann, wobei deren Anzahl sowie der Durchmesser und der Tellur- bzw. Selen- bzw. Antimongehalt der einzelnen Stange im Ergebnis die Konzentration des fertigen Werkstoffes bestimmen. Dabei spielt das Profil der einzelnen Stange keine Rolle; die Stangen können beispielsweise als Rund-bzw. Vierkantteil oder auch als Rohr ausgebildet sein.

Weiterhin kann die Konzentration in der CuCr-Pulvermischung variiert werden. Es kommen Pulver ab 25 m-% Cr bis zu reinem Cr-Pulver in Frage.

In Fig. 3 sind in das Kupferrohr 1 mit CuCr-Pulvermischung 2 in etwa gleichmäßig eine Vielzahl von Einzelabschnitten 13 von Stangen oder Profilen mit vorgegebenem Querschnitt aus CuTe0,6-Material eingebettet. Bei Verwendung einer so aufgebauten Abschmelzelektrode ergibt sich ebenfalls eine weitgehende Bindung der leichtverdampflichen Komponente im Schmelzwerkstoff.

In Fig. 4 besteht ein äußeres Rohr 41 mit den Querschnittsabmessungen 70 × 2 mm aus CuTe-Material. In das Rohr 41 ist eine CuCr-Pulvermischung 42 eingebracht. Auch bei einer derartig aufgebauten Abschmelzelektrode bleibt das Tellur beim Abschmelzen gebunden und legiert in den Schmelzwerkstoff ein.

Speziell bei den Abschmelzelektroden gemäß den Fig. 1 oder Fig. 2 soll die Zusammensetzung des herzustellenden CuCrTe- oder CuCrSe- oder CuCrSb-Schmelzwerkstoffes bei vorgegebenem Stangendurchmesser insbesondere durch die Anzahl der Stangen einerseits und durch den Tellur- bzw. Selen- bzw. Antimongehalt in den Stangen andererseits vorgegeben werden: Fertigungstechnisch ist es theoretisch möglich, daß Stangen aus Kupfer-Tellur-Legierungen als Massivteile einen Tellurgehalt von bis zu 8,2% Massengehalt aufweisen können. Dies würde bei einer maximalen Zahl von zehn Stangen CuTe8,2 mit ⌀ 10 mm in einem Kupferrohr ⌀ 70 × 2 mm zu einem CuCr50Te4,1-Werkstoff führen, sofern auch das Rohr aus der CuTe-Vorlegierung besteht. Einer Herstellung von Massivlegierungen mit höherem Tellurgehalt steht die im Zweistoffsystem CuTe auftretende Entmischung im flüssigen Zustand entgegen. Ähnliches gilt auch für Kupfer-Selen-Legierungen, da auch im System CuSe oberhalb von 2,2 m-% eine Entmischung im flüssigen Zustand vorliegt. Damit ist bei maximaler Stangenzahl von zehn ein CuCr50Se1,1-Werkstoff herstellbar. Bezüglich einer Abschmelzelektrode mit einem Antimongehalt wird auf Anspruch 13 hingewiesen.

In der nachfolgenden Tabelle ist für eine Reihe von Beispielen speziell zur Herstellung von CuCrTe-Schmelzwerkstoffen unter Verwendung einer Abschmelzelektrode nach Fig. 1 oder Fig. 2 zusammengestellt, wie durch die Anzahl der Stangen, deren Tellurgehalt und durch die Zusammensetzung der Kupfer-Chrom-Pulvermischung die Konzentration des fertigen Schmelzwerkstoffes beeinflußbar ist. Dabei wird durchweg von einer Rohrelektrode mit ∅ 70 × 2 mm ausgegangen. Zum Herstellen anderer Abmessungen ist auch die Verwendung von Rohrelektroden größeren bzw. kleineren Durchmessers, beispielsweise zwischen 50 und 100 mm, möglich. Der Tellurgehalt des Schmelzwerkstoffes wird dabei ebenfalls durch Anzahl und Durchmesser der CuTe-Stangen bzw. Durchmesser und Dicke des CuTe-Rohres bestimmt. So ergibt sich bei Cu-Rohren ∅ 52 × 2 mm schon bei zwei Stangen CuTe0,6 mit 10 mm Durchmesser ein Tellurgehalt im Schmelzwerkstoff von 0,1 m-%.

Entsprechende Berechnungen für die Dimensionierung der Rohrelektrode und der Anzahl der Stangen lassen sich für CuCrSe- bzw. CuCrSb- und auch für CuCrTeSe- und CuCrTeSb-Schmelzwerkstoffe durchführen.

Das Lichtbogenschmelzen mit den oben beschriebenen Abschmelzelektroden erfolgt in der in der EP-B-0115292 beschriebenen Weise unter Schutzgasatmosphäre; beispielsweise haben sich 100 mb Helium oder Argon als geeignet erwiesen.

## Patentansprüche

1. Verfahren zur Herstellung von Schmelzwerkstoffen aus Kupfer (Cu), Chrom (Cr) und wenigstens einer leichtverdampflichen Komponente, wobei ein Lichtbogenschmelzverfahren angewandt wird, bei dem das von einer Abschmelzelektrode vorgegebener Summenzusammensetzung abschmelzende Elektrodenmaterial in einer wassergekühlten Kokille zwecks Abkühlung ohne makroskopische Entmischung von Kupfer und Chrom aufgefangen wird, **dadurch gekennzeichnet,** daß zum Erschmelzen des Werkstoffes mit der leichtverdampflichen Komponente eine solche Abschmelzelektrode verwendet wird, die teilweise aus einer festen Legierung von Kupfer mit der leichtverdampflichen Komponente besteht, wobei die Konzentration der leichtverdampflichen Komponente in der Legierung höher ist als in der Summenzusammensetzung des Schmelzwerkstoffes, und daß beim Erschmelzen die leichtverdampfliche Komponente im Schmelzwerkstoff gebunden bleibt.

2. Abschmelzelektrode zur Verwendung bei einem Verfahren zur Herstellung von Schmelzwerkstoffen nach Anspruch 1, die aus Kupfer (Cu) und Chrom (Cr) sowie Tellur (Te) und/oder Selen (Se) und/oder Antimon (Sb) als leichtverdampfliche Komponente mit vorgegebener Summenzusammensetzung aller Komponenten besteht, **dadurch gekennzeichnet,** daß die leichtverdampfliche Komponente zumindest zum Teil als intermetallische Verbindung im Kupfer legiert ist, wobei die Kupfer-Tellur- bzw. Kupfer-Selen- bzw. Kupfer-Antimon-Legierung im Elektrodenaufbau als Massivteil vorliegt.

3. Abschmelzelektrode nach Anspruch 2, **dadurch gekennzeichnet,** daß die Massivteile beliebige Profile aufweisen, beispielsweise als Rund- bzw. Vierkant- oder Rohrprofil.

4. Abschmelzelektrode nach Anspruch 2, **dadurch gekennzeichnet,** daß der Elektrodenaufbau aus einem Rohr (1) aus Kupfer besteht, in dem in einer Kupfer-Chrom-Pulvermischung (2) eingebettet die Massivteile (3-5; 5-11; 13) aus der Kupfer-Tellur- bzw. Kupfer-Selen- bzw. Kupfer-Antimon-Legierung angeordnet sind. (Fig. 1-3)

5. Abschmelzelektrode nach Anspruch 4, **dadurch gekennzeichnet,** daß das Kupfer-Rohr (1) aus sauerstoffarmem Kupfer, beispielsweise OFHC- oder SF-Kupfer besteht.

6. Abschmelzelektrode nach Anspruch 4, **dadurch gekennzeichnet,** daß die Massivteile durchgehende Stangen (3-5; 3-11) sind, die parallel und im Abstand gegeneinander in der CuCr-Pulvermischung (2) eingebettet sind. (Fig. 1, 2)

7. Abschmelzelektrode nach Anspruch 6, **dadurch gekennzeichnet,** daß der Elektrodenaufbau aus einem Rohr (1) mit den Querschnittsabmessungen 70 × 2 mm besteht, in dem ein bis zehn Stangen (3-5; 3-11) einer Kupfer-Tellur- bzw. einer Kupfer-Selen- bzw. einer Kupfer-Antimon-Legierung mit 10 mm Durchmesser über den Querschnitt verteilt sind.

8. Abschmelzelektrode nach Anspruch 7, **dadurch gekennzeichnet,** daß die Stangen (3-5; 3-11) symmetrisch verteilt sind.

9. Abschmelzelektrode nach Anspruch 3, **dadurch gekennzeichnet,** daß die Massivteile als Abschnitte (13) gleichmäßig in der CuCr-Pulvermischung (2) verteilt sind. (Fig. 3)

10. Abschmelzelektrode nach Anspruch 3, **dadurch gekennzeichnet,** daß der Elektrodenaufbau aus einem Rohr (41) aus einer Kupfer-Tellur- bzw. Kupfer-Selen-bzw. Kupfer-Antimon-Legierung als äußerem Mantel besteht, in dem eine Kupfer-Chrom-Pulvermischung (42) angeordnet ist. (Fig. 4)

11. Abschmelzelektrode nach Anspruch 2, wobei die leichtverdampfliche Komponente Tellur ist, **dadurch gekennzeichnet,** daß der Tellurgehalt im Massivteil ≦ 8,2 m-% ist und ein Kupfer-Chrom- oder reines Chrom-Pulver verwendet wird, wodurch ein CuCrTe-Werkstoff mit einem Tellurgehalt von bis zu 4,1 m-% erzeugbar ist.

12. Abschmelzelektrode nach Anspruch 2, wobei die leichtverdampfliche Komponente Selen ist, **dadurch gekennzeichnet,** daß der Selengehalt im Massivteil ≦ 2,2 m-% ist und ein Kupfer-Chrom- oder reines Chrompulver verwendet wird, wodurch ein CuCrSe-Werkstoff mit einem Selengehalt von bis zu 1,1 m-% erzeugbar ist.

13. Abschmelzelektrode nach Anspruch 2, wobei die leicht verdampfliche Komponente Antimon ist, **dadurch gekennzeichnet,** daß der Antimongehalt im Massivteil ≦ 11 m% ist und ein Kupfer-Chrom- oder reines Chrompulver verwendet wird, wodurch ein CuCrSb-Werkstoff mit einem Antimongehalt von bis zu 5,5 m-% erzeugbar ist.

14. Abschmelzelektrode nach Anspruch 7 und Anspruch 11, **dadurch gekennzeichnet,** daß die Stangen aus einer CuTe-Legierung mit 0,4 bis 0,7 m-% Tellur bestehen.

## Claims

1. A method for manufacturing melting materials of copper (Cu), chromium (Cr) and at least one easily evaporable component, wherein an electric arc melting method is used, in which the electrode material melting off from a fusible electrode of a predetermined total composition, is collected in a water-cooled permanent mould for the purpose of cooling without macroscopic separation of copper and chromium, characterised in that for melting the material with the easily evaporable component such a fusible electrode is used, which consists partially of a solid alloy of copper with the easily evaporable component, wherein the concentration of the easily evaporable component in the alloy is higher than in the total composition of the melting material and that when melting the easily evaporable component remains bonded in the melting material.

2. A fusible electrode for using with a method for manufacturing melting materials according to claim 1, which consists of copper (Cu) and chromium (Cr) as well as tellurium (Te) and/or selenium (Se) and/or antimony (Sb) as easily evaporable component with a predetermined total composition of all components, characterised in that the easily evaporable component is alloyed at least partially as an intermetallic compound in the copper, wherein the copper-tellurium or copper-selenium or copper-antimony alloy is present in the electrode structure as a solid part.

3. A fusible electrode according to claim 2, characterised in that the solid parts can have any profile, for example round or square or tubular.

4. A fusible electrode according to claim 2, characterised in that the electrode structure consists of a pipe (1) of copper, in which, embedded in a copper chromium powder mixture (2) the solid parts (3-5; 5-11;13) of the copper-tellurium, copper-selenium or copper-antimony alloy are arranged (Figures 1-3).

5. A fusible electrode according to claim 4, characterised in that the copper pipe (1) consists of copper, which is low in oxygen, for example OFHC or SF copper.

6. A fusible electrode according to claim 4, characterised in that the solid parts are continuous rods (3-5; 3-11), which are embedded in parallel and at a distance relative to each other in the CuCr powder mixture (2), (Figure 1, 2).

7. A fusible electrode according to claim 6, characterised in that the electrode structure consists of a pipe (1) with the cross-section dimensions 70 × 2 mm, in which one to ten rods (3-5; 3-11) of a copper-tellurium or a copper-selenium or a copper-antimony alloy with 10 mm diameter are distributed over the cross-section.

8. A fusible electrode according to claim 7, characterised in that the rods (3-5; 3-11) are distributed symmetrically.

9. A fusible electrode according to claim 3, characterised in that the solid parts are distributed as sections (13) evenly in the CuCr powder mixture (2)(Figure 3).

10. A fusible electrode according to claim 3, characterised in that the electrode structure consists of a pipe (41) of copper-tellurium or copper-selenium or copper-antimony alloys as outer shell, in which a copper-chromium powder mixture (42) is arranged (Figure 4).

11. A fusible electrode according to claim 2, wherein the easily evaporable component is tellurium, characterised in that the tellurium content in the solid part is ≦ 8.2 m-% and a copper-chromium or pure chromium power is used, whereby a CuCrTe material is able to be produced with a tellurium content of up to 4.1 m-%.

12. A fusible electrode according to claim 2, wherein the easily evaporable component is selenium, characterised in that the selenium content in the solid part is ≦ 2.2 m-%; and a copper-chromium or pure chromium powder is used, whereby a CuCrSe material is able to be produced with a selenium component of up to 1.1 m-%.

13. A fusible electrode according to claim 2, wherein the easily evaporable component is antimony, characterised in that the antimony content in the solid part is ≦ 11 m-% and a copper-chromium or pure chromium powder is used, whereby a CuCrSe material is able to be produced with an antimony content of up to 5.5 m-%.

14. A fusible electrode according to claim 7 and claim 11, characterised in that the rods consist of a CuTe alloy with 0.4 to 0.7 m-% tellurium.

## Revendications

1. Procédé de préparation de matériaux fusibles contenant du cuivre (Cu), du chrome (Cr) et au moins un constituant volatil, en utilisant un procédé de fusion à l'arc électrique dans lequel le matériau de l'électrode, en fusion et ayant une composition globale prescrite pour une électrode fusible, est recueilli dans une lingotière refroidie par de l'eau, en vue d'un refroidissement sans démixtion macroscopique du cuivre et du chrome, caractérisé en ce qu'il consiste à utiliser, pour la fusion du matériau comprenant le constituant volatil, une électrode fusible telle qu'elle est constituée partiellement d'un alliage solide de cuivre et du constituant volatil, la concentration du constituant volatil dans l'alliage étant plus élevée que dans la composition globale du matériau fusible et que, lors de la fusion, le constituant volatil reste lié dans le matériau fusible.

2. Electrode fusible destinée à être utilisée dans un procédé de préparation de matériaux fusibles suivant la revendication 1, qui est constituée de cuivre (Cu) et de chrome (Cr), ainsi que de tellure (Te) et/ou de sélénium (Se) et/ou d'antimoine (Sb) en tant que constituants volatils, avec une composition globale prescrite de tous les constituants, caractérisée en ce que le constituant volatil est allié au cuivre, au moins en partie sous la forme d'un composé intermétallique, l'alliage cuivre-tellure, ou cuivre-sélénium, ou cuivre-antimoine se présentant sous la forme d'une partie massive dans la structure de l'électrode.

3. Electrode fusible suivant la revendication 2, caractérisée en ce que les parties massives présentent tout profil convenable, par exemple un profil circulaire, tétragonal, ou tubulaire.

4. Electrode fusible suivant la revendication 2, caractérisée en ce que la structure de l'électrode est constituée d'un tube (1) en cuivre, dans lequel sont incorporées dans un mélange de poudres (2) de cuivre et de chrome les parties massives (3-5; 5-11; 13) en alliage de cuivre-tellure ou de cuivre-sélénium ou de cuivre-antimoine (figures 1 à 3).

5. Electrode fusible suivant la revendication 4, caractérisée en ce que le tube (1) de cuivre est en cuivre pauvre en oxygène, par exemple en cuivre OFHC ou en cuivre SF.

6. Electrode fusible suivant la revendication 4, caractérisée en ce que les parties massives sont des barres (3-5; 3-11) continues qui sont incorporées parallèlement et à distance mutuelle dans le mélange de poudres (2) de CuCr (figures 1 et 2).

7. Electrode fusible suivant la revendication 6, caractérisée en ce que la structure de l'électrode est constituée d'un tube (1) dont les dimensions de la section transversale sont de 70 × 2 mm, dans lequel sont réparties, sur la section transversale, jusqu'à dix barres (3-5; 3-11) d'un alliage de cuivre-tellure ou d'un alliage de cuivre-sélénium ou d'un alliage de cuivre-antimoine d'un diamètre de 10 mm.

8. Electrode fusible suivant la revendication 7, caractérisée en ce que les barres (3-5; 3-11) sont réparties symétriquement.

9. Electrode fusible suivant la revendication 3, caractérisé en ce que les parties massives sont réparties, sous forme de tronçons (13), uniformément dans le mélange de poudres (2) de CuCr (figure 3).

10. Electrode fusible suivant la revendication 3, caractérisée en ce que la structure de l'électrode est constituée d'un tube (41) dont la surface latérale extérieure est en un alliage de cuivre-tellure ou de cuivre-sélénium ou de cuivre-antimoine, et dans lequel est disposé un mélange de poudres (42) de cuivre-chrome (figure 4).

11. Electrode fusible suivant la revendication 2, dans laquelle le tellure est le constituant volatil, caractérisé en ce que la teneur atomique en tellure de la partie massive est inférieure ou égale à 8,2% et une poudre de cuivre-chrome ou une poudre de chrome pur est utilisée, ce qui permet de produire un matériau CuCrTe ayant une teneur atomique en tellure allant jusqu'à 4,1%.

12. Electrode fusible suivant la revendication 2, dans laquelle le constituant volatil est le sélénium, caractérisée en ce que la teneur atomique en sélénium de la partie massive est inférieure ou égale à 2,2% et une poudre cuivre-chrome ou une poudre de chrome pur est utilisée, ce qui permet de produire un matériau CuCrSe ayant une teneur atomique en sélénium allant jusqu'à 1,1%.

13. Electrode fusible suivant la revendication 2, dans laquelle le constituant volatil est l'antimoine, caractérisée en ce que la teneur atomique en antimoine de la partie massive est inférieure ou égale à 11% et une poudre cuivre-chrome ou une poudre de chrome pur est utilisée, ce qui permet de produire un matériau CuCrSb ayant une teneur atomique en antimoine allant jusqu'à 5,5%.

14. Electrode fusible suivant la revendication 7 ou la revendication 11, caractérisée en ce que les barres sont en un alliage CuTe ayant une teneur atomique en tellure comprise entre 0,4 et 0,7%.
